# FASCICULE DE BREVET EUROPEEN

(11) **EP 0 157 690 B1**
(45) Date de publication et mention de la délivrance du brevet: **26.10.1988**
(21) Numéro de dépôt: 85400527.9
(22) Date de dépôt: 20.03.1985
(51) Int. Cl.: D06N 3/00, D06N 3/04, D06N 3/14, D06M 13/40

(54) **Produit de renforcement de surface plane textile, procédé pour sa mise en oeuvre et applications**
Zusammensetzung zur Verstärkung von textilen Oberflächen, Verfahren zur Herstellung und Anwendungen
Product for reinforcing a flat textile surface, process for its manufacture and applications

(30) Priorité: 20.03.1984 FR 8404295
(43) Date de publication de la demande: 09.10.1985
(73) Titulaire: Centre Technique Industriel dit: INSTITUT TEXTILE DE FRANCE, 92105 Boulogne Billancourt Cedex (FR)
(72) Inventeur: Kaczmarek, Edmond, F-59115 Leers (FR)
(74) Mandataire: Combe, André

(56) Documents cités:
- FR-A- 1 439 984
- FR-A- 2 369 097
- GB-A- 2 033 395

## Description

La présente invention concerne un produit de renforcement destiné à êtré appliqué sur une surface plane textile pour renforcer celle-ci en vue par exemple de la confection d'articles vestimentaires. Elle concerne également le procédé de renforcement, mettant en oeuvre ledit produit et l'utilisation de ce produit au renforcement des surfaces planes textiles.

Le renforcement des surfaces planes textiles a pour but d'apporter à ces surfaces une raideur supplémentaire. Il est généralement pratiqué en réalisant une enduction d'une matière polyméri- que, qui durcit par évaporation de solvant, par thermoréticulation ou autre procédé connu. Dans la plupart de leurs applications, les surfaces textiles renforcées doivent cependant garder de la souplesse. Pour cela différentes techniques ont été mises au point; elles sont basées sur une enduction différenciée de la surface, c'est-à-dire que toute la surface textile n'est pas enduite, mais seulement une partie de celle-ci, en sorte que la partie non enduite confère à l'ensemble la souplesse désirée; dans ce cas l'application peut être faite selon des lignes séparées et parallèles, ou selon des points de grosseurs variables. Un tel procédé d'application par sérigraphie est décrit dans la demande de brevet français 77 11 270. Néanmoins ces procédés voient leurs applications limitées dans la mesure où les surfaces textiles ainsi renforcées n'ont pas une main, une tenue au frottement et au nettoyage à sec qui correspondent aux exigences imposées aux surfaces de renforcement notamment dans la confection masculine.

Dans le brevet FR 1 439 984, on décrit des compositions à 3 couches.
un support textile,
une couche synthétique poreuse (obtenue par traitement thermique d'une mousse plastique à base de plastisol auquel on a notamment ajouté un agent gonflant),
une couche de protection (vernis).

On pallie au mauvais accrochage de ladite couche synthétique sur certains supports textiles en faisant intervenir un agent adhésif.

On a maintenant trouvé, et c'est ce qui fait l'objet de l'invention, un produit de renforcement de surfaces textiles planes, qui permet de pallier aux inconvénients précités des procédés connus. Ce produit, à base d'une résine contenant un agent porogène, est caractérisé en ce que:
ladite résine est une résine thermoréticulable en dispersion aqueuse,
ledit agent porogène est une poudre non soluble dans l'eau, incorporée dans la dispersion aqueuse par agitation mécanique et a son action porogène qui se réalise à une température comprise entre la température d'ébullition de l'eau et la température de réticulation de la résine.

La présence des micropores apporte la souplesse recherchée, mais leur création intervient alors que la réticulation est en train de se dérouler, à partir de l'évaporation complète de l'eau; de ce fait, la résine présente un bon accrochage sur la surface textile, contrairement à ce qui se passe avec les enductions de mousse où la tenue aux frottements est médiocre du fait que les nombreux micropores au contact de la surface textile diminuent l'accrochage de la résine elle-même.

La résine thermoréticulable en dispersion aqueuse est choisie parmi les résines connues, telles que les résines acryliques ou polyuréthannes. Elle doit présenter une température de réticulation compatible avec la surface textile à renforcer; en effet le traitement de réticulation de la résine ne doit pas altérer les caractéristiques notamment mécaniques de la matière textile. La température de réticulation de la résine doit donc être inférieure à la température de ramollissement de la matière dont est composée la surface textile. Dans le cas des matières textiles habituellement utilisées dans l'habillement, matières naturelles - coton, laine - ou synthétiques - polyester, polyamide - la température de réticulation de la résine ne doit pas dépasser 180°C. De plus la résine, une fois réticulée, doit avoir une bonne résistance aux solvants et aux détergents utilisés dans le nettoyage à sec.

Avantageusement, l'agent porogéne est une substance qui se décompose par chauffage avec formation d'un sous-produit volatil. Préférentiellement, on choisit l'agent porogène parmi les dérivés de l'hydrazide dont la décomposition libére de l'azote, en particulier le 3,3' sulfonyl-bis (benzène-sulfonyi-hydrazide).

Avantageusement le produit de renforcement comporte de 0,5 à 5% d'agent porogène.

Bien sûr d'autres substances peuvent entrer dans la composition du produit de renforcement selon l'invention. Il s'agit én particulier d'épaississants, compatibles avec la résine thermoréticulable, qui ont pour effet d'augmenter la viscosité du produit. La quantité d'épaississants dans le produit est fonction de la viscosité désirée, et celleci est elle-même fonction du grammage et de la contexture de la surface textile sur laquelle le produit est appliqué. En effet le produit doit rester en surface et ne doit pas traverser la surface textile sur laquelle il est appliqué; cette condition est impérative lorsque le renforcement est réalisé sur une surface textile qui est destinée à être utilisée telle quelle, et dont la face non renforcée constitue la partie visible de l'article fini. Il peut s'agir également de substances ayant pour but de favoriser le stockage du produit, par exemple en évitant l'évaporation de l'eau qui a pour effet d'entraîner la création d'un film à la surface du produit. Le n-butanol peut notamment être utilisé comme agent limitant l'évaporation de l'eau. Il peut s'agir aussi d'agents mouillants, de pigments etc.

C'est un autre objet de l'invention que de proposer un procédé pour la mise en oeuvre du produit de renforcement précité. Ce procédé est caractérisé en ce qu'on applique sur une surface textile ledit produit de renforcement et en ce qu'on soumet ladite surface à un traitement thermique à une température égale à la température de réticulation de la résine thermoréticulable pendant un temps déterminé. Avantageusement le produit est appliqué sur la surface textile de façon différenciée, soit par lignes séparées et parallèles, soit par points de grosseurs variables.

L'invention sera mieux comprise à l'aide de l'exemple détaillé décrit ci-après. On réalise un produit de renforcement de surfaces textiles par addition des substances suivantes:
a. 8000 ml d'une résine acrylique à 44% de matière sèche: cette résine est thermoréticulable à 160°C pendant une minute,
b. 310 ml d'un épaississant, à structure acrylique, à 50% de matière sèche,
c. 160 ml de n-butanol, et en mélangeant à la dispersion obtenue, sous forte agitation mécanique,
d. 150 g de 3,3 sulfonyl bis (benzène - sulfonyl - hydrazide) sous forme d'une poudre blanche.

Le produit de renforcement ainsi obtenu est appliqué selon la technique sérigraphique sur une pièce de tissu en laine pure pesant 400 grammes au mètre carré destinée à la confection draperie homme. Le produit ne traverse pas le tissu. La pièce, sur laquelle a été apliqué par points le produit de renforcement, est soumise pendant 1 minute à un traitement thermique à 160°C. Pendant la première partie du traitement thermique, l'eau contenue dans le produit de renforcement s'évapore, puis la température augmentant l'agent porogène se décompose et libère de l'azote, a partir de 130°C environ jusqu'à 155°C environ, ce qui crée des micropores dans la résine qui a déjà commencé à se réticuler. Une fois la réticulation terminée, la pièce de tissu ainsi renforcée a une main, une souplesse qui conviennent à son utilisation comme devant de veston, et d'autre part les résistances au frottement et au nettoyage à sec de la résine sur le tissu sont suffisantes pour cet usage. La pièce pèse alors environ 500 grammes au mètre carré.

L'invention n'est pas limitée à l'exemple décrit. L'homme de métier pourra facilement choisir, en fonction de la surface textile à renforcer et de l'utilisation qui doit en être faite, d'une part la résine thermoréticulable, d'autre part l'agent porogène, et enfin les éventuels autres constituants du produit de renforcement. De même il aura à choisir les proportions de chacun de ces constituants et la quantité de produit à appliquer en fonction du renforcement et de la souplesse désirés. En ce qui concerne l'agent porogène il a été remarqué que, de manière surprenante, par rapport aux autres utilisations qui en sont faites notamment dans le PVC souple où les proportions de 5 à 15% sont habituelles, dans le produit de renforcement selon l'invention une proportion de 0,5 à 5% est suffisante pour obtenir la souplesse souhaitée. Une explication pourrait être que l'agitation mécanique nécessaire pour incorporer l'agent porogène sous forme de poudre dans la dispersion aqueuse apporte dans le produit de l'air qui est en lui-même un agent porogène.

L'invention s'applique particulièrement bien aux surfaces textiles entrant dans la confection de draperie homme, notamment les devants de veston, et également dans la confection d'articles féminins; elle a cependant vocation à s'appliquer toutes les fois où on cherche à appliquer sur une surface textile une matière de renforcement, résistant au frottement et au nettoyage à sec, et tout en voulant conserver à la pièce textile suffisamment de souplesse et de main.

## Revendications

1. Produit de renforcement de surfaces textiles planes, à base d'une résine, contenant un agent porogène, caractérisé en ce que:
ladite résine est une résine thermoréticulable en dispersion aqueuse,
ledit agent porogène est une poudre non soluble dans l'eau, incorporée dans la dispersion aqueuse par agitation mécanique et a son action porogéne qui se réalise à une température comprise entre la température d'ébullition de l'eau et la température de réticulation de la résine.

2. Produit selon la revendication 1, caractérisé en ce que la résine thermoréticulable, choisie parmi les résines acryliques ou polyuréthannes, a une température de réticulation inférieure à 180°C.

3. Produit selon l'une des revendications 1 ou 2, caractérisé en ce que l'agent porogène est une substance qui se décompose par chauffage avec formation d'un sous-produit volatil.

4. Produit selon la revendication 3, caractérisé en ce que l'agent porogène est choisi parmi les dérivés de l'hydrazide, dont la décomposition libère de l'azote.

5. Produit selon la revendication 4, caractérisé en ce que l'agent porogène est le 3,3'-sulfonyl-bis (benzène-sulfonyl-hydrazide).

6. Produit selon l'une quelconque des revendications précédentes, caractérisé en ce qu'il contient de 0,5 à 5% d'agent porogene.

7. Produit selon l'une quelconque des revendications précédentes, caractérisé en ce qu'il comprend également un agent épaississant compatible avec la résine thermoréticulable.

8. Produit selon l'une quelconque des revendications précédentes, caractèrisé en ce qu'il comprend également un agent limitant l'évaporation de l'eau, notamment le n-butanol.

9. Procédé de renforcement de surfaces textiles planes, caractérisé en ce qu'on applique sur la surface textile le produit de renforcement selon l'une quelconque des revendications précédentes et en ce que l'on soumet ladite surface pendant un temps déterminé à un traitement thermique à une température supérieure à la température d'ébullition de l'eau et suffisante pour que d'une part la réticulation de la rèsine et d'autre part l'action porogène se réalisent.

10. Procédé selon la revendication 9, caractérisé en ce qu'on applique le produit de renforcement par la technique sérigraphique.

11. Procédé selon l'une des revendications 9 ou 10, caractérisé en ce que le traitement thermique consiste à chauffer pendant 1 minute à 160°C un produit de renforcement à base de résine acrylique et contenant du 3,3'-sulfonyl-bis (benzène-sulfonyl-hydrazide).

12. Application du produit et du procédé selon l'une quelconque des revendications précédentes au renforcement de pièces textiles destinées à la confection de vêtement, notamment en draperie homme.

## Patentansprüche

1. Verstärkungsprodukt für ebene Textiloberflächen auf der Basis eines ein Treibmittel enthaltendes Harzes, dadurch gekennzeichnet, daß

das Harz ein in wäßriger Dispersion durch Wärme vernetzbares Harz ist,

das Treibmittel ein in Wasser nicht lösliches Pulvers ist, das der wäßrigen Dispersion durch mechanisches Rühren zugegeben wird und seine Treibwirkung bei einer Temperatur zwischen der Siedetemperatur des Wassers und der Vernetzungstemperatur des Harzes entwickelt.

2. Produkt nach Anspruch 1, dadurch gekennzeichnet, daß das durch Wärme vernetzbare Harz, ausgewählt unter Acrylharzen oder Polyurethanen, eine Vernetzungstemperatur unter 180°C hat.

3. Produkt nach Anspruch 1 oder 2, dadurch gekennzeichnet, daß das Treibmittel eine Verbindung ist, die sich durch Erhitzen unter Bildung eines flüchtigen Nebenproduktes zersetzt.

4. Produkt nach Anspruch 3, dadurch gekennzeichnet, daß das Treibmittel unter Hydrazidderivaten, bei deren Zersetzung Stickstoff frei wird, ausgewählt wird.

5. Produkt nach Anspruch 4, dadurch gekennzeichnet, daß das Treibmittel 3,3'-Sulfonyl-bis-(benzolsulfonylhydrazid) ist.

6. Produkt nach einem der vorstehenden Ansprüche, dadurch gekennzeichnet, daß es 0,5 bis 5% Treibmittel enthält.

7. Produkt nach einem der vorstehenden Ansprüche, dadurch gekennzeichnet, daß es auch ein mit dem durch Wärme vernetzbaren Harz verträgliches Verdickungsmittel enthält.

8. Produkt nach einem der vorstehenden Ansprüche, dadurch gekennzeichnet, daß es auch ein die Wasserverdampfung begrenzendes Mittel, insbesondere n-Butanol, enthält.

9. Verfahren zur Verstärkung von ebenen Textiloberflächen,
gekennzeichnet durch
- Aufbringen des Verstärkungsprodukts nach einem der vorstehenden Ansprüche auf die Textiloberfläche und
- Wärmebehandlung der Oberfläche während einer bestimmten Zeit bei einer Temperatur, die über der Siedetemperatur des Wassers liegt und ausreicht, um einerseits das Harz zu vernetzen und andererseits die Wirkung des Treibmittels zu entwickeln.

10. Verfahren nach Anspruch 9, gekennzeichnet durch Aufbringen des Verstärkungsprodukts durch Filmdruck.

11. Verfahren nach Anspruch 9 oder 10, dadurch gekennzeichnet, daß die Wärmebehandlung durch 1-minütiges Erhitzen auf 160°C eines Verstärkungsproduktes auf Acrylharzbasis, das 3,3'-Sulfonyl-bis(benzolsulfonylhydrazid) enthält, durchgeführt wird.

12. Verwendung des Produkts und des Verfahrens nach einem der vorstehenden Ansprüche zur Verstärkung von Textilteilen für die Kleiderkonfektion, insbesondere für die Herrenkonfektion.

## Claims

1. Resin based product for reinforcing plane textile surfaces containing a pore-forming agent, characterized in that

said .resin is a thermo-crosslinkable resin in aqueous dispersion,

said pore-forming agent is a powder nonsolu- ble in water, incorporated in the aqueous dispersion by mechanical stirring and achieves its pore forming action at a temperature ranging between the water boiling point and the resin crosslinking temperature.

2. Product according to claim 1, characterized in that the thermo-crosslinkable resin, selected from acrylic or polyurethane resins, has a crosslinking temperature lower than 180°C.

3. Product according to any one of claims 1 or 2, characterized in that the pore-forming agent is a substance which decomposes by heating with formation of a volatile sub-product.

4. Product according to claim 3, characterized in that the pore-forming agent is selected from the derivatives of hydrazide, decomposition of which releases nitrogen.

5. Product according to claim 4, characterized in that the pore-forming agent is 3,3'-sulfonyl-bis-(benzene-sulfonyl-hydrazide).

6. Product according to any one of the preceding claims, characterized in that it contains from 0.5 to 5% of pore-forming agent.

7. Product according to any one of the preceding claims, characterized in that it also comprises a thickening agent compatible with the thermo-crosslinkable resin.

8. Product according to any one of the preceding claims, characterized in that it also comprises an agent limiting evaporation of the water, in particular n-butanol.

9. Process for reinforcing plane textile surfaces, characterized in that it consists in applying on the textile surface the reinforcing product according to any one of the preceding claims, and in that said surface is subjected during a determined period of time to a heat treatment at a temperature higher than the boiling temperature of the water and sufficient for, on the one hand, the crosslinking of the resin and, on the other hand, the pore-forming action to take place.

10. Process according to claim 9, characterized in that the reinforcing product is applied by the screen-printing technique.

11. Process according to any one of claims 9 or 10, characterized in that the heat treatment consists in heating for 1 minute at 160°C a reinforcing product based on acrylic resin and containing 3,3'-sulfonylbis(benzene-sulfonyl-hydrazide).

12. Application of the product and of the process according to any one of the preceding claims to the reinforcement of textile pieces intended for manufacturing garments, particularly men's clothing.
